# EUROPÄISCHE PATENTSCHRIFT

(11) **EP 0 391 170 B1**
(45) Veröffentlichungstag und Bekanntmachung des Hinweises auf die Patenterteilung: **10.11.1993**
(21) Anmeldenummer: 90105512.9
(22) Anmeldetag: 23.03.1990
(51) Int. Cl.: D21H 21/28

(54) **Verfahren zum Färben von Papier**
Process for dyeing paper
Procédé pour teindre le papier

(30) Priorität: 05.04.1989 DE 3910923
(43) Veröffentlichungstag der Anmeldung: 10.10.1990
(73) Patentinhaber: BAYER AG, 51368 Leverkusen (DE)
(72) Erfinder: Kunde, Klaus, Dr., D-5206 Neunkirchen 1 (DE); Wild, Peter, Dr., D-5068 Odenthal (DE)

(56) Entgegenhaltungen:
- EP-A- 0 289 458
- DE-A- 3 616 128
- FR-A- 456 232

## Beschreibung

Die vorliegende Erfindung betrifft ein Verfahren zum Färben von Papier in blauen Tönen mit bestimmten Disazofarbstoffen.

Aus dem Stand der Technik sind bereits seit langem Farbstoffe bekannt, die zum Färben von Papier in blauen Tönen geeignet sind (vgl. z.B. C.I. Direct Blue, 23 850; C.I. Direct Blue, 24400).

Aus EP-A-0 289 458 sind bestimmte anionische Disazofarbstoffe bekannt, die u.a. zum Färben und Bedrucken von Papier in roten Farbtönen verwendet werden können.

Aus FR-A-456 232 sind bestimmte Disazofarbstoffe bekannt, die durch Umsetzung mit einer Diazokomponente in Trisazofarbstoffe überführt werden können.

Gegenstand der vorliegenden Erfindung ist ein Verfahren zum Farben von Papier in blauen Tönen, das dadurch gekennzeichnet ist, daß man Farbstoffe der Formel
verwendet, worin
- X =: H, OH, C₁-C₄-Alkoxy oder -NHR₃
- R₁ =: H, C₁-C₄-Alkyl
- R₂, R₃ =: H, Alkyl, Alkylcarbonyl, Alkylsulfonyl, Aryl, Arylcarbonyl, Arylsulfonyl, Aralkyl, Aralkylcarbonyl oder Aminocarbonyl,

Die genannten Substituenten können ihrerseits durch in der Farbstoffchemie übliche Substituenten substituiert sein, beispielsweise Halogen, inbesondere Cl, OH, C₁-C₄-Alkoxy, Acyloxy, beispielsweise Acetoxy, C₁-C₄-Alkyl, SO₃H, COOH.

Alkyl steht vorzugsweise für gegebenenfalls substituiertes C₁-C₄-Alkyl, Aryl, vorzugsweise für gegebenenfalls substituiertes Phenyl und Aralkyl vorzugsweise für gegebenenfalls substituiertes Benzyl.

Bevorzugte Farbstoffe I sind ganz generell solche mit
- R₁ =: H, C₁-C₄-Alkyl
- R₂, R₃ =: H, C₁-C₄-Alkyl, C₁-C₄-Alkylcarbonyl, C₁-C₄-Alkylsulfonyl, Aminocarbonyl, Phenylcarbonyl, Phenyl, Phenylsulfonyl, Benzylcarbonyl,
wobei die Phenylringe auch durch SO₃H oder COOH substituiert sein können,
- X =: H, C₁-C₂-Alkoxy, -NHR₃, OH
wobei die Farbstoffe mindestens 3 Sulfogruppen in den Naphthalinringen aufweisen.

Bevorzugte Farbstoffe sind weiterhin solche der Formeln
worin
- R₁ - R₃: die in Formel I angegebene Bedeutung haben,
wobei
- R₁: vorzugsweise = H oder CH₃
- R₂, R₃: vorzugsweise = H, COCH₃, COC₆H₅, C₆H₅
und worin
- R₄ =: OH, OCH₃, OC₂H₅.

Die Herstellung der Farbstoffe erfolgt in bekannter Weise durch Kupplung diazotierter Azofarbstoffe der Formel
mit Kupplungskomponenten der Formel
Für den Fall daß X = NH₂ verwendet man bei der Herstellung zweckmäßigerweise die entsprechenden Verbindungen V mit X = Acylamino, insbesondere -NHCOCH₃ und verseift nach erfolgter Kupplung.

Die Farbstoffe werden im allgemeinen in Form ihrer Salze zum Färben eingesetzt, insbesondere der Alkalisalze (Li, Na, K), der Ammoniumsalze, Mono-, Bis- oder Tris-C₂-C₄-alkyl-ammoniumsalze, insbesondere auch der C₂-C₄-Alkanol-ammoniumsalze.

Bevorzugte Ammoniumsalze sind dabei solche mit dem Kation
worin
- R₅: H, C₁-C₄-Alkyl, gegebenenfalls substituiert durch OH oder Hydroxy-C₁-C₄-alkoxy, insbesondere CH₃, C₂H₅, CH₂-CH₂-OH, CH₂-CH₂OCH₃, CH₂-CH₂-OCH₂-CH₂OH,
- R₆: C₁-C₄-Hydroxyalkyl, C₁-C₄-Hydroxyalkoxy-alkyl, insbesondere CH₂-CH₂-OH, CH₂-CH₂OCH₃, CH₂-CH₂-OCH₂-CH₂-OH.

Die Reste R₅ können dabei gleich oder verschieden sein.

Die Farbstoffe können auch als konzentrierte, wäßrige Lösungen eingesetzt werden.

Sie können nach allen in der Papierindustrie für substantive Farbstoffe gebräuchlichen Verfahren eingesetzt werden, insbesondere in der Masse- wie in der Oberflachenfärbung von Papier für geleimte und ungeleimte Sorten, ausgehend von gebleichten oder ungebleichten Zellstoff verschiedender Provenienz wie Nadel- oder Laubholz-sulfit und/oder -Sulfat-Zellstoff.

Die erhaltenen blauen Papierfärbungen zeichnen sich durch gute Licht- und Naßechtheit (Ausblutechtheit) sowie Säure-, Alkali- und Alaun-Echtheit aus. Auch auf die Brillanz und Klarheit der Farbtöne ist hinzuweisen. Ferner ist das Kombinationsverhalten mit geeigneten Farbstoffen sehr gut.

### Beispiel A

Ein aus 60 % Holzschliff und 40 % ungebleichtem Sulfitzellstoff bestehender Trockenstoff wird im Holländer angeschlagen und bis zum Mahlgrad 40° SR gemahlen, so daß der Trockengehalt etwas über 2,5 % liegt, und anschließend mit Wasser auf 2,5 % Trockengehalt des Dickstoffs eingestellt.

200 Teile dieses Dickstoffs werden mit 5 Teilen einer 0,5 %igen wässrigen Lösung des Farbstoffs der Formel
versetzt, ca. 5 Minuten verrührt, 2 % Harzleim und 3 % Alaun (bezogen auf Trockenstoff) zugegeben und wiederum einige Minuten homogen verrührt. Man verdünnt dann die Masse mit ca. 500 Teilen Wasser und stellt hieraus in üblicher Weise durch Absaugen über einen Blattbildner Papierblätter her. Die Papierblätter weisen eine blaue Färbung auf. Das Abwasser ist praktisch farbstoffrei.

### Beispiel B

Beim Färben ungeleimter Papiermasse unter sonst gleichen Färbebedingungen erhält man ebenfalls eine kräftige blaue Färbung mit praktisch farbstoffreiem Abwasser.

### Beispiel C

Verwendet man gebleichten Sulfitzellstoff zur Herstellung des Dickstoffs und setzt diesen Dickstoff zur Färbung ein, so erhält man nach den oben angegebenen Verfahren blaue Papierfärbungen und praktisch farbstofffreies Abwasser.

Verwendet man an Stelle des in Beispiel A genannten Farbstoffs die folgenden Farbstoffe (2) bis (73), so erhält man ebenfalls blaue Papierfärbungen mit praktisch farbstoffreiem Abwasser.

## Patentansprüche

1. Verfahren zum Färben von Papier in blauen Tönen, dadurch gekennzeichnet, daß man Farbstoffe der Formel verwendet, worin
X = H, OH, C₁-C₄-Alkoxy oder -NHR₃
R₁ = H, C₁-C₄-Alkyl
R₂, R₃ = H, Alkyl, Alkylcarbonyl, Alkylsulfonyl, Aryl, Arylcarbonyl, Arylsulfonyl, Aralkyl, Aralkylcarbonyl oder Aminocarbonyl.

2. Verfahren gemäß Anspruch 1, gekennzeichnet durch die Verwendung von Farbstoffen der Formel des Anspruchs 1 mit
R₁ = H, C₁-C₄-Alkyl
R₂, R₃ = H, C₁-C₄-Alkyl, C₁-C₄-Alkylcarbonyl, C₁-C₄-Alkylsulfonyl, Aminocarbonyl, Phenylcarbonyl, Phenyl, Phenylsulfonyl, Benzylcarbonyl,
wobei die Phenylringe durch SO₃H oder COOH substituiert sein können.
X = H, C₁-C₂-Alkoxy, -NHR₃,
wobei die Farbstoffe mindestens 3 Sulfogruppen in den Naphthalinringen aufweisen.

3. Verfahren gemäß Ansprüchen 1 und 2, gekennzeichnet durch die Verwendung von Farbstoffen der Formel mit R₄ = OH, OCH₃, OC₂H₅,
und

4. Nach dem Verfahren der Ansprüche 1-3 gefärbtes Papier.

## Claims

1. Process for the colouring of paper in blue hues, characterized in that dyestuffs of the formula are used in which
X is H, OH, C₁-C₄-alkoxy or -NHR₃
R₁ is H, C₁-C₄-alkyl
R₂, R₃ are H, alkyl, alkylcarbonyl, alkylsulphonyl, aryl, arylcarbonyl, arylsulphonyl, aralkyl, aralkylcarbonyl or aminocarbonyl.

2. Process according to Claim 1, characterized by the use of dyestuffs of the formula of Claim 1 in which
R₁ is H, C₁-C₄-alkyl,
R₂, R₃ are H, C₁-C₄-alkyl, C₁-C₄-alkylcarbonyl, C₁-C₄-alkylsulphonyl, aminocarbonyl, phenylcarbonyl, phenyl, phenylsulphonyl, benzylcarbonyl,
it being possible for the phenyl rings to be substituted by SO₃H or COOH,
X is H, C₁-C₂-alkoxy, -NHR₃,
the dyestuffs having at least 3 sulpho groups in the naphthalene rings.

3. Process according to Claims 1 and 2, characterized by the use of dyestuffs of the formula in which R₄ is OH, OCH₃, OC₂H₅,
and

4. Paper coloured by the process of Claims 1-3.

## Revendications

1. Procédé de coloration de papier dans des tons bleus, caractérisé en ce qu'on utilise des colorants de formule dans laquelle
X représente H, OH, un groupe alkoxy en C₁ à C₄ ou un groupe -NHR₃,
R₁ représente H, un groupe alkyle en C₁ à C₄,
R₂, R₃ représentent H, un groupe alkyle, alkylcarbonyle, alkylsulfonyle, aryle, arylcarbonyle, arylsulfonyle, aralkyle, aralkylcarbonyle ou aminocarbonyle.

2. Procédé suivant la revendication 1, caractérisé par l'utilisation de colorants de formule suivant la revendication 1 où
R₁ représente H, un groupe alkyle en C₁ à C₄,
R₂, R₃ représentent H, un groupe alkyle en C₁ à C₄, (alkyle en C₁ à C₄)carbonyle, alkylsulfonyle en C₁ à C₄, aminocarbonyle, phénylcarbonyle, phényle, phénylsulfonyle, benzylcarbonyle,
les noyaux phényle pouvant être substitués par SO₃H ou COOH,
X représente H, un groupe alkoxy en C₁ ou C₂ ou un groupe -NHR₃,
les colorants portant au moins trois groupes sulfo sur les noyaux naphtaléniques.

3. Procédé suivant les revendications 1 et 2, caractérisé par l'utilisation de colorants de formule avec R₄ = OH, OCH₃, OC₂H₅,
et

4. Papier coloré par le procédé suivant les revendications 1 à 3.
